# EUROPÄISCHE PATENTSCHRIFT

(11) **EP 2 987 905 B1**
(45) Veröffentlichungstag und Bekanntmachung des Hinweises auf die Patenterteilung: **11.10.2017**
(21) Anmeldenummer: 15180875.5
(22) Anmeldetag: 13.08.2015
(51) Int. Cl.: D06M 13/02, D06M 13/144, D06M 13/148, D06M 13/224, D06M 13/292, D06M 13/372, D06M 13/402, D06M 13/419, D06M 15/333, D06M 15/356, D06M 15/53, D06M 15/643, D06M 15/647

(54) **MITTEL ZUR HYDROPHILEN BESCHICHTUNG VON FLÄCHENGEBILDEN AUS HYDROPHOBEN THERMOPLASTISCHEN MATERIALIEN UND VERWENDUNG DES MITTELS**
MEANS FOR HYDROPHILIC COATING OF FABRICS COMPOSED OF HYDROPHOBIC THERMOPLASTIC MATERIALS, AND THE APPLICATION OF THE SAME
AGENT DESTINE AU REVETEMENT HYDROPHILE DE STRUCTURES PLATES EN MATERIAUX THERMOPLASTIQUES HYDROPHOBES ET UTILISATION DE L'AGENT

(30) Priorität: 20.08.2014 DE 102014111881
(43) Veröffentlichungstag der Anmeldung: 24.02.2016
(73) Patentinhaber: Klaus Schmitt Beteiligungsgesellschaft mbH, 66557 Illingen (DE)
(72) Erfinder: Schmitt, Klaus, 66557 Illingen (DE)
(74) Vertreter: Vièl, Christof

(56) Entgegenhaltungen:
- DE-A1-102012 021 742
- JP-A- 2002 030 571
- JP-A- 2014 109 078

## Beschreibung

Die vorliegende Erfindung umfasst Mittel zur hydrophilen Beschichtung von Flächengebilden aus hydrophoben thermoplastischen Materialien und die Verwendung des Mittels. Das Mittel zur hydrophilen Beschichtung von Flächengebilden aus zunächst hydrophoben thermoplastischen Materialen verleiht den aus den Flächengebilden hergestellten Erzeugnissen, wie Vliese, Folien, Schäume, die diesen grundsätzlich hydrophobe Substrate sind, hydrophile Eigenschaften, um eine wiederholte Benetzbarkeit mit wässrigen Medien zu erreichen. Ferner betrifft die Erfindung die mit den erfindungsgemäßen Zusammensetzungen beschichteten thermoplastischen Materialien und daraus hergestellte Erzeugnisse.

Hydrophilierte textile Flächengebilde, perforierte Folien und Schäume werden insbesondere als Abdecklagen oder als Zwischenlagen in mehrlagigen Konstruktionen für Hygieneartikel und Medizinartikel wie Operationstischunterlagen, Wundabdeckungen, Inkontinenzprodukte und ähnliche Erzeugnisse verwendet. Solche porösen Abdeck- oder Zwischenlagen dienen dazu, Körperflüssigkeiten wie Blut oder Urin möglichst schnell an eine darunter liegende Absorptionsschicht weiterzuleiten (Decklage) bzw. zu verteilen und weiterzuleiten (Zwischenlage). Man verwendet für diese Abdeck- oder Zwischenlagen Vliesstoff oder perforierte Folie zumeist aus Polyester oder Polyolefin, für Schäume auch Polyurethan.

Es werden grundsätzlich hydrophobe Substrate eingesetzt, da diese die wässrigen Körperflüssigkeiten weitestgehend zur darunter liegenden Absorberschicht durchleiten und nur in geringerem Umfang selbst absorbieren, so dass diese obere Lage trocken bleibt. Eine möglichst trockene Abdecklage ist der Vermeidung von Hautirritationen dienlich. Damit diese ursprünglich hydrophoben Substrate überhaupt von wässrigen Flüssigkeiten benetzt werden können, müssen sie hydrophil beschichtet werden.

Bevorzugt verwendet man thermoplastische Materialien, die niedrige Material- und Produktionskosten ermöglichen.

Die Behandlung der hydrophoben Folien, Schäume, Fasern, Filamente oder Textilien mit einer hydrophilen Beschichtung soll eine möglichst dauerhafte Hydrophilierung ergeben, die nicht durch mechanische Reibung entfernt oder durch Flüssigkeiten ausgewaschen wird und dem beschichteten Material über einen hinreichend langen Zeitraum seiner Nutzungsdauer hinweg eine möglichst gleichbleibende Hydrophilie verleiht, um wiederholte Benetzungen mit wässrigen Medien zu ermöglichen. Man spricht dann von wasserfesten oder permanent hydrophilen Eigenschaften. Die Begrifflichkeit "wasserfest" oder "permanent" ist nicht mit dem Begriff der Waschechtheit gleichzusetzen. Eine waschechte Beschichtung wäre nur durch chemische Verknüpfung mit dem Substrat oder innerhalb der hydrophilen Schicht zu erzielen.

In der Medizintechnik wird diese chemische Permanenz z.B. durch UV-Härtung der Beschichtung erreicht, die gleichzeitig eine verbesserte mechanische Beständigkeit bewirkt. Um eine wasserfeste hydrophile Beschichtung durch physikalische Bindung zu erreichen, gibt es verschiedene literaturbekannte Ansätze.

Üblicherweise erfolgt die Hydrophilierung durch Beschichtung der Oberfläche geeigneter Substrate mit grenzflächenaktiven Substanzen oder durch Zugabe von hydrophilen Additiven in die Schmelze vor oder während des Extrusionsprozesses.

Bei hydrophilierenden Schmelzeadditiven handelt es sich um grenzflächenaktive Substanzen wie sie beispielsweise in US 2008/064281 A1 und WO 2005/111299 A1 beschrieben werden. Diese Schmelzeadditive sind im Vergleich zu Oberflächenbeschichtungen ökonomisch und technisch nachteilig. Die Schmelzeadditive verteilen sich im Querschnitt der gesamten Matrix. Sie migrieren in der Regel nur sehr langsam nach außen an die Oberfläche, können aber nur dort den hydrophilierenden Effekt ergeben. So benötigt man beim Zusatz zur Schmelze ungleich mehr Menge an Hydrophilierungsmittel, um den gleichen Effekt wie bei der oberflächlichen Beschichtung zu erzielen. Dieser Nachteil kann zwar durch ein Bikomponentenspinnverfahren verringert werden, in dem das Additiv nur der äußeren Schicht zugegeben wird, allerdings ist hier das Verfahren aufwändiger und teurer. Die wiederholte Benetzbarkeit wird erreicht, indem Hydrophilierungsmittel, das an der Oberfläche entfernt wurde, aus der Matrix nachmigrieren kann. So kann eine Permanenz gegenüber wässrigen Medien und mechanischer Reibung erzielt werden.

Hydrophile Beschichtungen, die eine wiederholte Benetzbarkeit erlauben, sind ebenfalls literaturbekannt.

Die EP 1 600 532 B1 beschreibt die Verwendung eines mit Fettsäure veresterten Glycerinalkoxylats zur Hydrophilierung von Polyolefin- und oder Polyestermaterial.

Die US 4,988,449 A beschreibt hydrophilierende Zusammensetzungen, die Diethanolamide sowie nichtionische Tenside, Alkylphosphate, quaternäre Ammoniumsalze und/oder Alkylimidazoliumsalze enthalten. Sie werden als Netzmittel für Polyolefinvliese verwendet, um die Penetration von Flüssigkeiten zu ermöglichen.

In der US 5,811,482 A werden polyethermodifizierte Polydimethylsiloxane als Hydrophilierungsmittel für Vliesstoffe offenbart.

Aus US 5,258,129 sind hydrophilierende Zusammensetzungen bekannt, die polyoxyalkylen-modifizierte Polydimethylsiloxane allein oder in Kombination mit nichtionischen Tensiden, Alkylphosphaten, quaternären Ammoniumsalzen und/oder Alkylimidazoliumsalzen enthalten.

Die EP 410 485 B1 beschreibt ein Verfahren zur Hydrophilierung von Polyolefinfasern und daraus hergestellten Vliesen durch Aufbringen einer wässrigen Tensidmischung auf die Oberfläche der Fasern, bei der die Zusammensetzung aus alkoxylierten Triglyceriden von C18-Fettsäuren und polyoxyalkylenmodifizierten Polydimethylsiloxan besteht.

Die EP 0 839 947 A2 beschreibt hydrophilierende Zusammensetzungen, die aus nichtionischen Tensiden in Kombination mit einer quaternären Ammoniumverbindung und/oder einem kationisch modifizierten Polydimethylsiloxan bestehen.

In der DE 10 2012 021 742 A1 wird die Verwendung eines Gemisches aus 15-50 Gew.-% eines nichtionischen Tensids mit 15-50 Gew.-% einer quaternären Ammoniumverbindung, die bei Raumtemperatur (20°C) als Feststoff vorliegt und 15-50 Gew.-% eines neutralisierten Phosphorsäureesters zur permanenten Hydrophilierung offengelegt.

Die DE 37 32 378 A1 betrifft Präparationsmittelmischungen, welche Fettsäurealkanolamide mit Erweichungspunkten > 70°C als Verklebungsstopp-Komponenten enthalten, für Synthesefasern, speziell für Fasern aus Polyacrylnitril, die als Schnittfasern Verwendung finden sowie die Verwendung dieser Präparationsmittelmischungen zur Präparierung von Stapelfasern, speziell auf Polyacrylnitril-Basis.

Die JP 002002020971 A beschreibt eine ölige Substanz zum Hochgeschwindigkeitsspinnen von synthetischen Fasern.

All diesen Beschichtungsmitteln ist gemeinsam, dass sie in Form von wässrig verdünnbaren Ölen, Pasten oder wässrig vorverdünnten Emulsionen oder Dispersionen vorliegen.

Sie sind dafür vorgesehen, aus wässrig verdünnter Flotte appliziert zu werden. Nach Applikation der wässrigen Flotte durch Sprühen, Dippen, Rakeln oder Walzenauftrag wird das Wasser durch einen Trocknungsprozeß entfernt. Die Beschichtung liegt dann in Form eines flüssigen Films bis hin zu einer streichfähigen Paste vor. Die Beschichtungen, die heute zum Stand der Technik zählen, können aufgrund ihrer zumindest teilweisen Wasserlöslichkeit, -emulgierbarkeit bzw. dispergierbarkeit durch wässrige Flüssigkeiten wieder abgelöst werden. Aufgrund ihrer zumeist öligen bis wachsartigen Konsistenz als Beschichtung können sie mechanisch abgerieben werden.

Die permanent hydrophilen Eigenschaften werden in der Regel dadurch erzielt, dass die Tensidfilme durch Kontakt mit wässrigen Medien einen raschen Viskositätsanstieg erfahren und dadurch in eine wenig wasserlösliche Gelphase übergehen, die aber durch weitere Zugabe wässriger Medien wieder gelöst werden kann.

Der vorliegenden Erfindung liegen Überlegungen zugrunde, eine besonders wasserfeste und reibechte hydrophile Beschichtung zu erzielen, indem der wasserunlösliche Anteil der Beschichtung angehoben wird und die Sprödigkeit der Beschichtung erhöht wird. Weiterhin sollen mit der hydrophilen Beschichtung in einem einstufigen Prozeß hydrophobe hautpflegende Substanzen aufgebracht werden, ohne dass sich die Benetzbarkeit wesentlich verschlechtert.

Ausgangspunkt der Überlegungen sind Anwendungen aus den Bereichen Kosmetik und Wäschepflege, in denen wasserfeste Beschichtungen zum Einsatz kommen, die hydrophobe Hautpflegemittel wie Esteröle/- wachse, silikonbasierte Öle oder Wachse, und/oder native oder paraffinische Öle oder Wachse enthalten können.

Man kennt aus der Kosmetik wasserfeste Sonnenschutzformulierungen, die Emulgatoren auf Basis organischer Phosphorsäureester enthalten, oftmals Kaliummonocetylphosphat formuliert mit langkettigen Alkoholen wie Cetylstearyalkoholen und/oder Partialglyceriden, z.B. beschrieben in der US 2013/0177510 A1, der DE 10 2012 214 716 A1, der EP 2 545 896 A1 und der EP 2 545 901 A1.

Man kennt aus dem Bereich der Haarpflege sogenannte Spülungen oder Conditioner, die aus wässrigen Emulsionen/Dispersionen angewendet werden und deren Gleit- und Pflegestoffe nach dem Auswaschen teilweise im Haar verbleiben, also wasserfest sind.

Hauptkomponenten dieser Haarpflegeformulierungen sind meist kationische Tenside, die als Monomere oder Polymere eingesetzt werden können in Kombination mit längerkettigen Fettalkoholen und/oder Siloxanen und Wasser. Oft kommen noch hydrophobe Gleitmittel wie native, paraffinische oder halbsynthetische Öle oder Wachse zum Einsatz. Solche Formulierungen sind beispielsweise beschrieben in der EP 1 413 285 A1, der WO 2010/136285 A1, der WO 2014/069388 A1, der DE 197 05 822 A1 und der DE10 2008 030 136 A1.

Außerdem sind Wäscheweichspüler auf Basis kationischer Tenside bekannt, die nach dem Spülvorgang zumindest teilweise auf der Wäsche verbleiben, also in gewissem Maße wasserfest sind, u.a. beschrieben in DE 44 03 686 A1, EP 0 387 064 A1, GB 1 104 441 A1. Die US 4,126,562 A schlägt polymere kationische Salze in Kombination mit nichtionischem Glycerolmonostearat oder Sorbitanstearat als Wäscheweichformulierung vor.

Die am häufigsten verwendeten kationischen Tenside in Haar- und Wäscheweichspülern sind quaternäre Trialkylammoniumsalze und Esterquats.

Die hier im Stand der Technik beschriebenen wasserfesten Formulierungen aus dem Bereich der Kosmetik und Wäschepflege erfüllen die Anforderungen an die zu erreichende Permanenz auf hydrophoben Substraten, die Abriebbeständigkeit und die Benetzungsgeschwindigkeit nicht hinreichend.

So ist der in Formulierungen für wasserfeste Sonnenschutzprodukte verwendete Emulgator Kaliumcetylphosphat letztlich noch zu leicht wasserlöslich, die nichtionischen Emulgatoren Cetylstearylalkohol und die pflanzlichen Partialglyceride nicht genügend benetzungsaktiv gegenüber wässrigen Medien. Die Haar- und Wäscheweichformulierungen können zwar so formuliert sein, dass sie hinsichtlich der Benetzungsgeschwindigkeit die Anforderungen an eine hydrophile Beschichtung für hydrophobe Flächengebilde aus thermoplastischen Materialien erfüllen können, sind aber nicht hinreichend abriebstabil und permanent.

Auf den hydrophilen Lagen von Absorptionsartikeln findet man unter Umständen hautpflegende Substanzen.

Um die Hautverträglichkeit, z.B. von Inkontinenzprodukten zu verbessern, besteht die Möglichkeit, die hydrophilen Abdeckvliese, die in Kontakt mit der Haut kommen, beim Zusammenfügen der Einzellagen in der Serienproduktion des Absorptionsartikels mit hydrophoben Pflegelotionen auszurüsten. Somit wird zunächst die hydrophilierende Beschichtung auf das flächige Substrat aufgebracht, das in der Fügemaschine der Serienproduktion weiterverarbeitet wird und in einem 2. Prozessschritt die Pflegelotion. Im Verfahren nach EP 1 671 609 B1 wird die Lotion in Form eines Musters aus mehreren Streifen auf die körperseitige Oberfläche des Abdeckvlieses appliziert, damit die flüssigkeitsdurchleitende Eigenschaft des Abdeckvlieses weiter gegeben ist.

Das Verfahren nach WO 2012/047986 A2 schlägt eine Lotion zur Applikation auf das Abdeckvlies eines Hygieneartikels vor, die neben 0,1-90 Gew.-% der hydrophoben Pflegekomponente (Paraffinwachs, Petrolatum) noch 0,1 bis 25 Gew.-% eines ethoxylierten Monolaurinsäureesters und 0,1 bis 50 Gew.-% eines ethoxylierten Monostearinsäureesters und ein Trägermaterial enthält. Die Zusammensetzung wird zwar als hydrophil beschrieben, jedoch auf eine bereits flüssigkeitsdurchlässige und somit hydrophile oder hydrophilierte Abdecklage appliziert.

Nach heutigem Stand der Technik werden also zumeist hydrophilierende Beschichtungen verwendet, die bei Raumtemperatur eine flüssige bis pastöse, bestenfalls schmalzartige Konsistenz haben und somit leicht von der Oberfläche abgerieben werden können. Diese geringe Reibechtheit führt in der Weiterverarbeitung zu Problemen durch klebrige Ablagerungen, die zu häufigem Abschalten und Reinigen der Maschinen zwingen. Weiterhin führt ein mechanisches Abreiben der Beschichtung zu verschlechterten hydrophilen Eigenschaften des Substrats.

Zudem bestehen die Beschichtungen aus zumeist gut wasseremulgierbaren Tensiden, die in gewissem Maße durch wässrige Medien abgelöst werden können. Dadurch kann die Permanenz/wiederholte Benetzbarkeit verringert werden. Eine Oberflächenbeschichtung kann unverdünnt, verdünnt aus Lösungsmittel oder verdünnt aus wässriger Emulsion/Dispersion direkt auf das Flächengebilde (Folie, Schaum, Textil) oder in einer Vorstufe auf die Filamente oder Fasern, die danach zum textilen Flächengebilde weiterverarbeitet werden, appliziert werden.

In einem darauffolgenden Prozessschritt werden Pflegeöle oder -wachse (sog. Lotions) auf das zuvor hydrophilierte Substrat appliziert.

Die JP 2014/109078 A1 beschreibt eine Zusammensetzung bestehend aus:
10-70 Gew.-% Polyolefinsalz mit polarer Gruppe
10-70 Gew.% Phosphorsäureester Alkalisalz.

Die Aufgabe der Erfindung besteht darin, ein Mittel zur hydrophilen Beschichtung von hydrophoben Oberflächen von Substraten für Medizin- und Hygieneartikel zu schaffen mit schneller wiederholter Benetzbarkeit, geringer Ablöseneigung gegenüber wässrigen Medien und mechanischer Reibung. Weiterhin sollen dem hydrophilierenden Mittel hydrophobe, hautpflegende Substanzen zugesetzt werden können, ohne dass die schnelle wiederholte Benetzbarkeit wesentlich verschlechtert wird. Dadurch kann die Funktionalisierung der Oberfläche mit hydrophilierenden und pflegenden Substanzen in einem ökonomisch vorteilhaften, einstufigen Verfahren erreicht werden.

Die vorliegende Erfindung löst diese Aufgabe durch ein Mittel zur hydrophilen Beschichtung von Flächengebilden aus hydrophoben thermoplastischen Materialien mit den Merkmalen von Anspruch 1.

Die Komponenten des Mittels wurden so gewählt, dass durch Steuerung des HLB (Hydrophilic-Lipophilic-Balance) eine optimierte Benetzbarkeit erreicht wird, durch den Einsatz möglichst wenig wasserlöslicher Komponenten eine sehr gute Permanenz erreicht wird und durch die Konsistenz der Einzelkomponenten eine Konsistenz der Gesamtformulierung erreicht wird, die eine gute mechanische Beständigkeit ermöglicht. Mechanisch weniger beständige Beschichtungen, die in der Regel bei Raumtemperatur flüssig sind, zeigen eine geringere Abriebfestigkeit, sowie einen Neigung zum Fließen, so dass die Beschichtung auf benachbarte Lagen, z.B. das Verpackungsmaterial übergehen kann.

Die Unteransprüche 2 bis 12 beschreiben besonders vorteilhafte Ausgestaltungen des Mittels, die Unteransprüche 13 bis 18 beschreiben Verwendungen des Mittels.

Das erfindungsgemäße Mittel liegt bei Raumtemperatur in einem festen Aggregatzustand vor. Die bevorzugte Darreichungsform sind schüttbare Schuppen, Flocken, Granulat, Pulver, etc. Durch die feste Konsistenz wird die Reibechtheit im Vergleich zu flüssigen oder pastösen Beschichtungen erheblich verbessert. Es besitzt gute permanent hydrophilierende Eigenschaften und verleiht den damit ausgerüsteten Substraten eine rasche wiederholte Benetzbarkeit und ein gutes Durchleitungsvermögen von wässrigen Flüssigkeiten.

In dem erfindungsgemäßen Mittel ist der Anteil an Komponenten, die bei Raumtemperatur in flüssigem Aggregatzustand vorliegen, nicht höher als dass das Mittel bei Raumtemperatur noch eine genügend feste Konsistenz aufweist, um zu einer schüttbaren Darreichungsform verarbeitet werden zu können, ohne dass die Partikel aneinander haften. Die erfindungsgemäße Zusammensetzung hat eine Konsistenz, die sie bei Raumtemperatur unter Anwendung moderater Drücke nicht streichfähig macht.

Das erfindungsgemäße Mittel soll bevorzugt unverdünnt durch eine Schmelzeapplikation auf das Substrat aufgebracht werden. Es muß daher in der Schmelze als homogenes Öl in geeigneter Viskosität vorliegen. Aufgrund der gewünscht geringen Wasserlöslichkeit des erfindungsgemäßen Mittels kann eine Applikation aus wässriger Flotte nur stark verdünnt, bei erhöhter Temperatur und/oder unter Verwendung eines Lösungsvermittlers (z.B. Isopropanol) appliziert werden.

Das erfindungsgemäße Mittel ist geeignet, als hydrophile Beschichtung für Flächengebilde aus hydrophoben thermoplastischen Materialien, bevorzugt Textilien, Folien und Schäume, besonders bevorzugt Vliesstoffe verwendet zu werden. Das erfindungsgemäße Mittel kann auf das Flächengebilde oder in einer Vorstufe auf Fasern oder Filamente, die zu einem textilen Flächengebilde weiterverarbeitet werden, appliziert werden.

Unter thermoplastische Materialien versteht man Kunststoffe, die in einem bestimmten Temperaturbereich verformbar sind. Sie können beispielsweise durch Spritzguß, Extrusion, Folienblasen, etc. verarbeitet werden. Zu den Thermoplasten zählen z.B.: Acrylnitril-Butadien-Styrol (ABS), Polyamide (PA), Polyacetat (PLA), Polymethylmethacrylat (PMMA), Polycarbonat (PC), Polyethylenterephtalat (PET), Polytrimethylenterephtalat (PTT), Polybutylenterephtalat (PBT), Polyethylen (PE), Polypropylen (PP), Polystyrol (PS), Polyetheretherketon (PEEK), Polyvinylchlorid (PVC) und thermoplastisches Polyurethan (TPU).

Ein hydrophiles Material ist benetzbar durch wässrige Flüssigkeiten, d.h. der Kontaktwinkel zwischen dem Material bzw. seiner Oberfläche und der Flüssigkeit beträgt weniger als 90° oder die Flüssigkeit breitet sich spontan aus. Als hydrophob bezeichnet man ein Material bzw. seine Oberfläche, wenn der Kontaktwinkel größer als 90° ist und die wässrige Flüssigkeit sich nicht spontan ausbreitet.

Das erfindungsgemäße Mittel besteht aus:
a) 10-75% eines Alkyl- oder Alkenylphosphorsäureesters
b) 5-60% hydrophobe Pflegemittel
c) 5-60% nichtionische Emulgatoren und/oder hydrophile Polymere
d) Neutralisationsmittel
e) 0-60% weitere Zusatzstoffe (Netzmittel, Emulgatoren, Weichmacher, Konsistenzgeber, hydrophobe Pflegestoffe, Technische Additive, Pflegeadditive)

Die Komponenten a), b) und c) werden in geschmolzenem Zustand gemischt, dann erst wird das Neutralisationsmittel zugegeben*. Die Komponenten b) und c) wirken hierbei als Lösungsmittel für den Alkylphosphorsäureester. Der Alkylphosphorsäureester kann nicht unverdünnt neutralisiert werden, da ein nicht schmelzbares Salz entsteht.

Der Alkylphosphorsäureester entspricht vorzugsweise der folgenden allgemeinen Formel (I):

P(=O)(OR1)(OR2)(OR3) (I)

worin
R1, R2 und R3 unabhängig voneinander (i) eine Alkylgruppe mit 12 bis 22 C-Atomen in der Kohlenwasserstoffkette oder eine Alkenylgruppe mit 12 bis 22 C-Atomen in der Kohlenwasserstoffkette bedeuten, und wobei die Alkylgruppen oder Alkenylgruppen jeweils verzweigt oder geradkettig, gesättigt, ungesättigt oder mehrfach ungesättigt sein können; und/oder (ii) Wasserstoff bedeuten, wobei die wenigstens einer der Reste R1, R2 und R3 nicht Wasserstoff ist.

In der bevorzugten Ausführungsform ist wenigstens einer der Reste R1, R2 und R3 in Formel (I) eine Alkylgruppe oder eine Alkenylgruppe mit 10 bis 22 C-Atomen, besonders bevorzugt mit 12 bis 18 C-Atomen, ganz besonders bevorzugt C12-C18 Mono/Dialkylphosphate.

Als Neutrafisierungsmittel für den Phosphorsäureester können alle geeigneten Basen wie Alkalihydroxide, Ammoniak und Alkanolamine oder Kombinationen daraus verwendet werden, bevorzugt nichtflüchtige Basen wie NaOH oder KOH. Es wir besonders bevorzugt konzentrierte wässrige Kali- oder Natronlauge verwendet um den Wassereintrag gering zu halten. Ein Teil des Wasser verdampft während des Neutralisationsprozesses, so dass insgesamt die Konsistenz des erfindungsgemäßen Mittels den gewünschten festen Aggregatzustand bei Raumtemperatur erhält.

Die funktionellen Lösungsmittel b) und c) ermöglicht die Neutralisation des Alkylphosphorsäureesters in der Schmelze und haben hydrophilierende/pflegende Eigenschaften als Komponenten der Beschichtung. Als hydrophobes Lösungsmittel/Pflegestoff können eingesetzt werden Fette, Wachse, Tri- und Partialglyceride, Fettalkohole, Esteröle und Kombinationen daraus.
Als hydrophobes Lösungsmittel/Pflegestoff werden bevorzugt Pflegestoffe mit einem Schmelzpunkt > 30°C eingesetzt.

Das hydrophobe Pflegemittel wird vorzugsweise aus der Gruppe der nativen Triglyceride, der medizinischen Weißöle, Vaseline, Esteröle, Esterwachse und/oder paraffinischen Ölen und Wachsen und der Fettalkohole und Kombinationen daraus gewählt werden. Als natives Öl oder Fett kommen insbesondere Sheabutter, Lanolin, Carnaubawachs, Kakaobutter, Bienenwachs, Mangobutter, Sonnenblumenöl, Kokosnussöl, Jojobaöl, Mandelöl, Olivenöl, Nachtkerzenöl, Pfirsichkernöl, Avocadoöl, Hanfsamenöl, Aprikosenkernöl, Sojaöl, Sonnenblumenöl" Nachtkerzenöl, Reiskleieöl, Palmkernöl, Rapsöl, Distelöl, Traubenkernöl, Arganöl, Weizenkeimöl, Kürbiskernöl, Canolaöl, hydriert oder unhydriert. Besonders bevorzugt sind Fette und Wachse mit einem Schmelzpunkt > 30°C. Die nativen Triglyceride können auch chemisch modifiziert vorliegen (z.B. Polyglyceryl 3 Bienenwachs = Ceralan). Als Mineralöl oder Wachse eignen sich insbesondere gesättigte Kohlenwasserstoffe, mikrokristalline Wachse, Petrolatum und Paraffine, bevorzugt mit einem Schmelzbereich >30°C.
Als native Fettalkohole eignen sich besonders Alkohole mit C-Ketten von C16-C22.
Besonders bevorzugt sind Cetylstearylalkohol, Sheabutter und/oder Vaseline.

Als nichtionische Emulgatoren können eingesetzt werden Fettalkoholalkoxylate, Fettsäurealkoxylate, Alkylglucoside, Alkylpolyglucoside, Fettsäurealkanolamide, alkoxylierte Fettsäurealkanolamide, Alkylaminalkoxylate, Partialglyceride und Kombinationen daraus.
Besonders bevorzugt sind Fettalkoholethoxylate mit einem Schmelzbereich > 30°C.

Als hydrophile Polymere können eingesetzt werden Polyalkylenglykole, Polyvinylalkohole, modifizierte Polyvinylalkohole, modifizierte Polydimethylsiloxane, modifizierte Polyvinylpyrrolidone und Kombinationen daraus.
Besonders bevorzugt sind modifizierte Polydimethylsiloxane.

Als weitere Zusatzstoffe können als hydrophile Weichmacher eingesetzt werden:
Modifizierte Polydimethylsiloxane, organische kationische Tenside wie Mono-, Di-, oder Trialkylammoniumverbindungen, Amidoamine (Amidoaminquats), quaternierte Fettsäuretrialkanolaminestersalze (Esterquats) oder polymere kationischen Tenside und Kombinationen daraus.

Dem erfindungsgemäßen Mittel können optional Netzmittel und weitere Hydrophilierungsmittel zugesetzt werden: Sulfobernsteinsäureester, Carboxylate, Betaine, Fettalkoholalkoxylate, Siloxane, modifizierte Polydimethylsiloxane, Sulfobernsteinsäureester, Alkylglucoside, Alkylpolyglucoside, sonstige Zuckertenside (Sorbitanester, Saccharoseester, etc.), Alkylsulfate, Alkylethersulfate, Alkylphosphate und Alkyletherphosphate, Polyvinylalkohole, Polyvinylpyrrolidone und Kombinationen hiervon.

Das erfindungsgemäße Mittel kann wahlweise weitere technische Additive aus der Gruppe der Kohäsionsmittel, Gleitmittel, Komplexbildner, Korrosionsschutzmittel enthalten. Diese Zusätze können auch ionische Tenside, nichtionische Emulgatoren/Konsistenzgeber im erfindungsgemäßen Sinne sein. Diese Additive sind gemäß Stand der Technik bekannt und kommerziell verfügbar.

Außerdem können dem Mittel Additive aus dem Bereich der Pflanzenextrakte und -Wirkstoffe, Vitamine, Provitamine und der antimikrobiellen Wirkstoffe beigefügt werden.

Das erfindungsgemäße Mittel kann darüber hinaus noch Pflegeadditive wie pflanzlich basierte Komponenten z.B. aus Kamille, Calendula, Aloe Vera und Vitamine oder Provitamine wie Vitamin E oder Panthenol enthalten.

Der Anteil der Pflegeadditive in dem erfindungsgemäßen Mittel beträgt bevorzugt 0,5 Gew.-% bis 5 Gew.-%, besonders bevorzugt bis zu 2 Gew.-%, und ganz besonders bevorzugt bis zu 1 Gew.-%.

Das erfindungsgemäße Mittel wird eingesetzt als permanent hydrophilierende Beschichtung, bevorzugt für faserbildende thermoplastische Polymere, besonders bevorzugt für Polyethylenterephthalat (PET) und Polyolefine und thermoplastisches Polyurethan, ganz besonders bevorzugt für Polypropylen und Polyethylen.
Auch für die hydrophile Beschichtung von Bikomponentensystemen (z.B. Polyethylen-/Polyester-Kernmantelfasern) ist das erfindungsgemäße Mittel geeignet.

Das erfindungsgemäße Mittel kann sowohl unverdünnt in aufgeschmolzenem Zustand auf das Substrat appliziert werden oder verdünnt durch geeignete Lösungsmittel oder aus wässriger Dispersion oder Emulsion. Das Lösungsmittel und/oder Wasser wird in einem nachgeschalteten Prozessschritt entfernt.

Da das erfindungsgemäße Mittel bei Raumtemperatur nicht gut wasserlöslich und nicht leicht emulgierbar ist, wird die wässrige Emulsion oder Dispersion mit heißem Wasser (ca. 80°C) hergestellt.
Weiterhin kann das erfindungsgemäße Mittel in polaren organischen Lösungsmitteln, wie kurzkettigen Alkoholen gelöst werden oder in Mischungen aus polarem organischem Lösungsmittel und Wasser.

Bevorzugt wird erfindungsgemäße Mittel in einer Menge von 0,1 bis 5 Gew.-% bezogen auf das Trockengewicht des jeweiligen Erzeugnisses (Faser, Filament, Vlies, Folie, Schaum) aufgebracht, besonders bevorzugt in einer Menge von 0,2-3 Gew.-%.

Ein Verfahren zur Herstellung von permanent hydrophilierten Folien, Schaum oder Texilerzeugnissen, insbesondere Vliesstoffe, umfasst die Applikation des erfindungsgemäßen Mittels auf das Substrat aus Polyolefin, Polyester, Polyamid oder Polyurethan wie dem Fachmann bekannt, über Dosierstifte, Walzen, Tauchbäder Aufsprühen oder durch Schaumauftrag. Durch Verdünnen der Zusammensetzung mit Lösungsmittel und/oder Wasser kann eine besonders gleichmäßige Verteilung bei geringer Schichtdicke erfolgen. Das Lösungsmittel/Wasser wird nach der Applikation entfernt, wodurch die Beschichtung bei Raumtemperatur in festem Aggregatzustand auf dem Substrat vorliegt.

Besonders bevorzugt handelt es sich bei den erfindungsgemäß ausgerüsteten Spinn- oder Stapelfaservliesen um physikalisch verfestigte Vliese, besonders bevorzugt durch Thermobondierung, Wasservernadelung oder Heißluft.

In einer Variante des erfindungsgemäßen Verfahrens kann die hydrophile Beschichtung auch auf Filamente oder Fasern appliziert werden und zusätzlich die Funktion eines Schmier- und Prozesshilfsmittels übernehmen. Die so beschichteten Fasern werden zu textilen Flächengebilden weiterverarbeitet, die optional zusätzlich mit dem erfindungsgemäßen Mittel beschichtet werden können.

Ein Verfahren zur Herstellung von permanent hydrophil beschichteten Folien kann so durchgeführt werden, dass die Folie zunächst mit dem erfindungsgemäßen Mittel beschichtet wird und anschließend perforiert wird, um die nötige Porosität zu erreichen. Umgekehrt kann die Folie auch zuerst perforiert und dann beschichtet werden.

Weiterhin kann das erfindungsgemäße Mittel aufgeschmolzen werden und aus der Schmelze direkt auf das Substrat appliziert werden. Ein Trocknungsschritt entfällt bei diesem Verfahren. Die Schmelzeapplikation kann auf dem Flächengebilde erfolgen, das im nächsten Schritt als funktionalisierte Schicht (Abdeck- oder Zwischenlage) zu einem Hygiene- oder Medizinartikel weiterverarbeitet wird.

Alternativ kann die Schmelzeapplikation auch auf dem unbehandelten Substrat in der Weiterverarbeitung erfolgen, z.B. auf einem bis dahin hydrophoben Abdeckvlies in der Fügemaschine. Geeignete Beschichtungsvorrichtungen für den Schmelzeauftrag stehen bereits für die Applikation von Schmelzklebern oder Lotionen kommerziell zur Verfügung.

Bevorzugt werden die mit dem erfindungsgemäßen Mittel beschichteten Flächengebilde in Absorptionsartikeln eingesetzt. Unter einem Absorptionsartikel versteht man eine mehrlagige Konstruktion, vorrangig dazu gedacht, um Körperflüssigkeiten aufzunehmen. Der Absorptionsartikel besitzt üblicherweise mindestens eine obere Abdecklage, die körperseitig positioniert wird, eine Absorptionsschicht oder einen Absorptionskern, der die Flüssigkeit aufnimmt und eine flüssigkeitsundurchlässige Unterlage. Häufig werden noch hydrophile Zwischenlagen eingebaut um die Flüssigkeit besser über den Absorptionskern zu verteilen.

Als Beispiele für solche Absorptionsartikel sind Wundabdeckungen, Wundpflaster, OP-Tischabdeckungen oder Inkontinenzartikel zu nennen.

Die Erfindung umfasst Absorptionsartikel, die mindestens eine flüssigkeitsdurchlässige Lage enthalten, hergestellt aus einem Flächengebilde, das mit dem erfindungsgemäßen Mittel hydrophiliert wurde.

Von der Erfindung betroffen sind auch Substrate, die vor der Beschichtung mit dem erfindungsgemäßen Mittel schon eine andere Beschichtung aufweisen, oder die nach der Beschichtung mit dem erfindungsgemäßen Mittel eine weitere Beschichtung erhalten.

Die Erfindung umfasst auch Substrate aus solchen thermoplastischen Materialien, deren ursprünglich hydrophobe Eigenschaften durch Additive (z.B. hydrophile Schmelzeadditive) verändert wurden, bevor das erfindungsgemäße Mittel appliziert wird.

Die Erfindung wird nachfolgend anhand diverser bevorzugter Versionen erläutert, die jedoch nicht in einem einschränkenden Sinn zu verstehen sind.

Die bei Raumtemperatur festen Komponenten wurden aufgeschmolzen und alle Komponenten unter Wärmezufuhr und Rühren in der Schmelze vermischt. Der pH-Wert wurde mit konzentrierter Natronlauge eingestellt. Abkürzung T im Folgenden bedeute "Teile" als Massenanteil.

### Beispiel 1:

74T Stearyl Monodiphosphat¹
10 T Fettalkoholpolyglykolether²
   ¹ Hordaphos MDST (Clariant)
   ² Mulsifan RT 258 (Zschimmer&Schwarz)
6 T Cetearylalkohol³
+ NaOH (wäßrig) bis pH 6,5

### Aussehen Mischung

- bei Raumtemperatur: weißer homogener Feststoff
- bei 80°C: gelbes klares Öl

### Beispiel 2:

74 T Dodecyl Monodiphosphat⁴
10 T Fettalkoholpolyglykolether²
6T Cetearylalkohol³
+ NaOH (wäßrig) bis pH 6,5

### Aussehen Mischung

- bei Raumtemperatur: weißer homogener Feststoff
- bei 80°C: gelbes klares Öl

### Beispiel 3:

71 T Dodecyl Monodiphosphat⁴
9 T Fettalkoholmonoglykolether²
6 T Cetearylalkohol³
4 T Polyethersiloxan⁵
+ NaOH (wäßrig) bis pH 6,5

### Aussehen Mischung

- bei Raumtemperatur: weißer homogener Feststoff
- bei 80°C: gelbes klares Öl
   ³ Lanette O (BASF)
   ⁴ Ilcophos 205 (Ilco Chemie
   ⁵ Silwet Hydrostable 611 (Momentive)

### Beispiel 4:

37T Stearyl Monodiphosphat¹
5 T Fettalkoholpolyglykolether²
3 T Cetearylalkohol³
45 T Sheabutter⁶
+ NaOH wässrig bis pH 6,5

### Aussehen Mischung

- bei Raumtemperatur: weißer homogener Feststoff
- bei 80°C: gelbes klares Öl

### Beispiel 5

37 T Dodecyl Monodiphosphat⁴
5 T Fettalkoholpolyglykolether²
3T Cetearylalkohol³
45 T Sheabutter⁶
+ NaOH (wäßrig) bis pH 6,5

### Aussehen Mischung

- bei Raumtemperatur: weißer homogener Feststoff
- bei 80°C: gelbes klares Öl

### Referenz 1

Kommerzielles Hydrophilierungsmittel⁷

### Aussehen

- bei Raumtemperatur: gelbes klares Öl

### Referenz 2

50 T Kommerzielles Hydrophilierungsmittel⁷
50 T Sheabutter⁶
   ⁶ Sheabutter raffiniert (Naissance)
   ⁷ Cirrassol PP 842A(Croda)

### Aussehen Mischung

- bei Raumtemperatur: trübe inhomogene Flüssigkeit
- bei 80°C: gelbes klares Öl

### Referenz 3

65 T Sorbitanmonooleat⁷
35 T hydr. Rizinusöl ethoxyliert⁸
⁸ z.B. Croduret 25 (Croda)

### Aussehen Mischung

- bei Raumtemperatur: gelbes klares Öl

### Referenz 4

36 T Sorbitanmonooleat⁷
20 T hydr. Rizinusöl ethoxyliert⁸
44 T Sheabutter⁵

### Aussehen Mischung

- bei Raumtemperatur: trübe inhomogene Flüssigkeit
- bei 80°C: gelbes klares Öl

Als Substrat wurde ein hydrophobes thermisch verfestigtes Polypropylen-Spinnvlies mit einem Flächengewicht von 30 g/qm gewählt.

Die hydrophilierenden Beschichtungen wurden aus wässrig-ethanolischer Lösung durch Sprühauftrag appliziert und bei Raumtemperatur getrocknet.

Die Applikationsmenge (bezogen auf das unausgerüstete Vlies) wird durch Auswaage bestimmt.Das beschichtete Vlies wird auf 2 Lagen Filterpapier gelegt (MN 618), welche die Absorptionsschicht im Hygiene oder Medizinartikel simulieren.

### Test der Permanenz der Hydrophilierung; Wiederholte Flüssigkeitseinsinkzeit (Tropfentest)

Eine Vliesprobe wird auf 2 Lagen Filterpapier platziert. Es werden im Abstand von 1 cm 20 x 1 Tropfen künstlicher Urin (0,9 Gew.-%ige Kochsalzlösung) auf das Vlies getropft. Die Tropfstellen werden zuvor angezeichnet. Es wird die Anzahl der Tropfen gezählt, die innerhalb von 2 Sekunden einsinken.

Der Versuch wird 2 x wiederholt. Bei der Wiederholung sind die gleichen Auftropfstellen zu verwenden.

### Test der Benetzungsgeschwindigkeit; Benetzungstest an einer schiefen Ebene:

Die Probe wird auf eine schiefe Ebene aufgespannt, die im 30° Winkel abgeschrägt ist.

2 Tropfen künstlicher Urin werden am oberen Ende der Probe aufgegeben. Die Lauflänge der Flüssigkeit wird gemessen.

**Tabelle 1: Test der Benetzungseigenschaften**

| | Beschichtungsmenge Gew.-% des Substrats | Tropfentest Anzahl Tropfen gesunken innerhalb 2 sek (1./2./3. Durchgang) | Ablauftest Lauflänge in mm |
|---|---|---|---|
| | | | |
| unbeschichtet | - | 0/0/0 | > 100 |
| Bsp. 1 | 0,61 Gew.-% | 1/2/2 | > 100 |
| Bsp. 2 | 0,67 Gew.-% | 18/18/17 | 10 |
| Bsp. 3 | 0,78 Gew.-% | 20/20/19 | 40 |
| Bsp. 4 (mit Sheabutter) | 1,67 Gew.-% | 20/20/19 | 60 |
| Bsp. 5 (mit Sheabutter) | 1,59 Gew.-% | 2/8/9 | >100(120) |
| | | | |
| Referenz 1 | 0,72 Gew.-% | 19/20/20 | 37 |
| Referenz 1 + Sheabutter 1:1 | 1,72 Gew.-% | 20/20/20 | 37 |
| Referenz 2 | 0,71 Gew.-% | 15/16/16 | 67 |
| Referenz 2 + Sheabutter 1:1 | 1,74 Gew.-% | 17/19/20 | 86 |

## Patentansprüche

1. Mittel zur hydrophilen Beschichtung von Flächengebilden aus hydrophoben thermoplastischen Materialien, enthaltend:
a) 10-75% Gew.-% eines Alkyl- oder Alkenylphosphorsäureesters
b) 5-60% Gew.-% hydrophobe Pflegemittel
c) 5-60% Gew.-% nichtionische Emulgatoren und/oder hydrophile Polymere
d) Neutralisationsmittel
**gekennzeichnet dadurch, dass** das Mittel einen Schmelzbereich > 30°C aufweist und bei Raumtemperatur eine Wasserlöslichkeit von weniger als 33 g Substanz/l Wasser aufweist oder unlöslich ist.

2. Mittel gemäß Anspruch 1, das zusätzlich bis zu 60% Zusatzstoffe, insbesondereNetzmittel, Emulgatoren, Weichmacher, Konsistenzgeber, hydrophobe Pflegestoffe, Technische Additive oder Pflegeadditive, bezogen auf das Gesamtgewicht enthält.

3. Mittel gemäß Anspruch 1 oder Anspruch 2, **dadurch gekennzeichnet, dass** die Alkylgruppe oder Alkenylgruppe des Phosphorsäureesters 10 bis 22 C-Atomen besitzt, besonders bevorzugt 12 bis 18 C-Atome.

4. Mittel gemäß den Ansprüchen 1 bis 3, **dadurch gekennzeichnet, dass** es sich bei dem Phosphorsäureester um ein C12-C18 Mono- oder Diphosphat handelt.

5. Mittel gemäß den Ansprüchen 1 bis 4, **dadurch gekennzeichnet, dass** der hydrophobe Pflegestoff ausgewählt ist aus der Gruppe enthaltend Fette, Wachse, Tri- und Partialglyceride, Fettalkohole, Esteröle und Kombinationen daraus.

6. Mittel gemäß den Ansprüchen 1 bis 5, **dadurch gekennzeichnet, dass** das hydrophobe Pflegemittel bevorzugt ein natives Triglycerid mit Schmelzpunkt >30°C, ein Fettalkohol mit Schmelzpunkt > 30°C und/oder ein Paraffinwachs mit Schmelzpunkt > 30°C ist.

7. Mittel gemäß der Ansprüche 1 bis 6, **dadurch gekennzeichnet, dass** das hydrophobe Pflegemittel besonders bevorzugt Sheabutter, Vaseline und/oder Cetylstearylalkohol ist.

8. Mittel gemäß der Ansprüche 1 bis 7, **dadurch gekennzeichnet, dass** der nichtionische Emulgator gewählt ist aus der Gruppe der Fettalkoholalkoxylate, Fettsäurealkoxylate, Alkylglucoside, Alkylpolyglucoside, Fettsäurealkanolamide, alkoxylierte Fettsäurealkanolamide, Alkylaminalkoxylate, Partialglyceride und Kombinationen daraus.

9. Mittel gemäß der Ansprüche 1 bis 8 **dadurch gekennzeichnet, dass** der nichtionische Emulgator bevorzugt ein Fettalkoholalkoxylat mit einem Schmelzbereich >30°C ist.

10. Mittel gemäß der Ansprüche 1 bis 9, **dadurch gekennzeichnet, dass** das hydrophile Polymer ausgewählt ist aus der Gruppe bestehend aus Polyalkylenglykolen, Polyvinylalkoholen, modifizierten Polyvinylalkoholen, modifizierten Polydimethylsiloxanen, modifizierten Polyvinylpyrrolidonen und Kombinationen daraus.

11. Mittel gemäß der Ansprüchen 1 bis 10, **dadurch gekennzeichnet, dass** das Neutralisationsmittel ausgewählt ist aus der Gruppe bestehend aus Alkalihydroxiden, Ammoniak und Alkanolaminen oder Kombinationen daraus und dem Gemisch der Komponenten a), b) und c) in der Schmelze zugesetzt wird.

12. Mittel gemäß einem der Ansprüche 1 bis 11, **dadurch gekennzeichnet, dass** es bei Raumtemperatur (20°C) in Form eines bei moderatem Druck nicht streichfähigen Feststoffs vorliegt.

13. Verwendung eines Mittels gemäß einem der Ansprüche 1 bis 12 als permanent hydrophile Beschichtung für poröse Flächengebilde
• aus polyolefinischen Fasern oder Filamenten, Folien oder Schäumen,
• aus Polyesterfasern oder -filamenten oder Polyesterfolie, oder
• aus Polyurethan.

14. Verwendung eines Mittels gemäß einem der Ansprüche 1 bis 12 in unverdünnter Form als Hot-Melt-Beschichtung.

15. Verwendung eines Mittels gemäß einem der Ansprüche 1 bis 12 in verdünnter Form als wässrige bzw. lösungsmittelhaltige Flotte.

16. Verwendung eines Mittels gemäß einem der Ansprüche 1 bis 12 als Spinnpräparation für Fasern- und Filamente, die später zu porösen Flachengebilden weiterverarbeitet werden.

17. Verwendung gemäß Anspruch 13 oder 16, **dadurch gekennzeichnet, dass** das Flächengebilde die Abdecklage oder Zwischenlage eines Absorptionsartikels bildet.

18. Verwendung gemäß Anspruch 13, **dadurch gekennzeichnet, daß** das poröse Flächengebilde mit 0,1 bis 5 Gew.-% des Mittels beschichtet wird.

## Claims

1. Composition for hydrophilic coating of planar articles made of hydrophobic thermoplastic materials, containing:
a) 10-75% by weight alkyl or alkenyl phosphate
b) 5-60% by weight hydrophobic care products
c) 5-60% by weight non-ionic emulsifiers and/or hydrophilic polymers
d) neutralising agents
**characterised in that** the composition has a melting range > 30°C and, at room temperature, has a water solubility of less than 33 g substance/l water or is insoluble.

2. Composition according to claim 1, which, based on the total weight, additionally contains up to 60% additives, in particular wetting agents, emulsifiers, plasticizers consistency modifiers, hydrophobic care ingredients, technical additives or care additives.

3. Composition according to claim 1 or claim 2, **characterised in that** the alkyl group or alkenyl group of the phosphate has 10 to 22 C atoms, 12 to 18 C atoms being especially preferable.

4. Composition according to the claims 1 to 3, **characterised in that** the phosphate is a C12-C18 mono- or diphosphate.

5. Composition according to the claims 1 to 4, **characterised in that** the hydrophobic care ingredient is selected from the group comprising fats, waxes, triglycerides and partial glycerides, fatty alcohols, esterols and combinations thereof.

6. Composition according to the claims 1 to 5, **characterised in that** the hydrophobic care product is preferably a native triglyceride with a melting point >30°C, a fatty alcohol with a melting point >30°C and/or a paraffin wax with a melting point >30°C.

7. Composition according to the claims 1 to 6, **characterised in that** the hydrophobic care product is especially preferably shea butter, vaseline and/or cetyl stearyl alcohol.

8. Composition according to the claims 1 to 7, **characterised in that** the non-ionic emulsifier is selected from the group of fatty-alcohol alkoxylates, fatty-acid alkoxylates, alkyl glucosides, alkyl polyglucosides, fatty alkanolamides, alkoxylated fatty alkanolamides, alkylamine alkoxylates, partial glycerides and combinations thereof.

9. Composition according to the claims 1 to 8, **characterised in that** the non-ionic emulsifier is preferably a a fatty-alcohol alkoxylate with a melting range >30°C.

10. Composition according to the claims 1 to 9, **characterised in that** the hydrophilic polymer is selected from the group consisting of polyalkylene glycols, polyvinyl alcohols, modified polyvinyl alcohols, modified polydimethyl siloxanes, modified polyvinyl pyrrolidones and combinations thereof.

11. Composition according to the claims 1 to 10, **characterised in that** the neutralising agent is selected from the group consisting of alkali hydroxides, ammonia and alkanolamines or combinations thereof, and is added to the molten mixture of components a), b) and c).

12. Composition according to any one of the claims 1 to 11, **characterised in that,** at room temperature (20°C) and under moderate pressure, it is a non-spreadable solid.

13. Use of the composition according to any one of the claims 1 to 12 as a permanent hydrophilic coating for porous planar articles made of
• polyolefinic fibres or filaments, films or foams,
• polyester fibres or filaments or polyester film, or
• polyurethane.

14. Use of a composition according to any one of the claims 1 to 12 in undiluted form as a hot-melt coating.

15. Use of a composition according to any one of the claims 1 to 12 in diluted form as an aqueous or solvent-containing liquor.

16. Use of a composition according to any one of the claims 1 to 12 as a spinning formulation for fibres and filaments, which are later processed to form porous planar articles.

17. Use according to claim 13 or 16, **characterised in that** the planar article forms the covering layer or the intermediate layer of an absorption article.

18. Use according to claim 13, **characterised in that** the porous planar article is coated with 0.1 to 0.5% by weight of the composition.

## Revendications

1. Moyen de revêtement hydrophile de structures bidimensionnelles réalisées dans des matériaux thermoplastiques hydrophobes, comprenant
a) 10-75 % en poids d'un ester d'acide phosphorique d'alkyle ou d'alcényle
b) 5-60 % en poids de moyens de traitement hydrophobes
c) 5-60 % en poids d'émulsifiants non ioniques et/ou de polymères hydrophiles
d) des agents de neutralisation
**caractérisés en ce que** le moyen présente une plage de fusion > 30 °C et une solubilité dans l'eau à température ambiante inférieure à 33 g de substance / l d'eau, ou bien est insoluble.

2. Moyen selon la revendication 1, lequel contient en outre jusqu'à 60 % d'additifs, rapporté au poids total, notamment des agents humidifiants, des émulsifiants, des plastifiants, des agents de consistance, des agents de traitement hydrophobes, des additifs techniques ou des additifs de traitement.

3. Moyen selon la revendication 1 ou la revendication 2, **caractérisé en ce que** le groupe alkyle ou le groupe alcényle de l'ester d'acide phosphorique possède 10 à 22 atomes C, de préférence 12 à 18 atomes C.

4. Moyen selon les revendications 1 à 3, **caractérisé en ce que** l'ester d'acide phosphorique est un C12-C18 mono ou diphosphate.

5. Moyen selon les revendications 1 à 4, **caractérisé en ce que** l'agent de traitement hydrophobe est choisi dans le groupe comprenant des graisses, des cires, des triglycérides et des glycérides partiels, des alcools gras, des huiles d'esters et des combinaisons de ceux-ci.

6. Moyen selon les revendications 1 à 5, **caractérisé en ce que** l'agent de traitement hydrophobe est de préférence un triglycéride natif ayant un point de fusion > 30 °C, un alcool gras ayant un point de fusion > 30 °C et/ou une cire de paraffine ayant un point de fusion > 30 °C.

7. Moyen selon les revendications 1 à 6, **caractérisé en ce que** l'agent de traitement hydrophobe est de préférence du beurre de karité, de la vaseline et/ou de l'alcool cétostéarylique.

8. Moyen selon les revendications 1 à 7, **caractérisé en ce que** l'émulsifiant non ionique est choisi dans le groupe des alkoxylates d'alcools gras, des alkoxylates d'acides gras, des alkyls glucosides, des alkyls polyglucosides, des alkanolamides d'acides gras, des alkanolamides d'acides gras alkoxylés, des alkoxylates d'alkylamine, des glycérides partiels et des combinaisons de ceux-ci

9. Moyen selon les revendications 1 à 8, **caractérisé en ce que** l'émulsifiant non ionique est de préférence un alkoxylate d'alcool gras ayant un point de fusion > 30 °C.

10. Moyen selon les revendications 1 à 9, **caractérisé en ce que** le polymère hydrophile est choisi dans le groupe constitué des polyalkylènes glycols, des alcools polyvinyliques, des alcools polyvinyliques modifiés, des polydiméthylsiloxanes modifiés, des polyvinylpyrrolidones modifiées et des combinaisons de ceux-ci.

11. Moyen selon les revendications 1 à 10, **caractérisé en ce que** l'agent de neutralisation est choisi dans le groupe composé des hydroxydes alcalins, de l'ammoniaque et des aminoalcools ou des combinaisons de ceux-ci, et le mélange des composants a), b) et c) est ajouté dans la masse fondue.

12. Moyen selon l'une des revendications 1 à 11, **caractérisé en ce qu'à** température ambiante (20 °C) il se présente sous la forme d'une substance solide ne pouvant pas être facilement étendue sous une pression modérée.

13. Utilisation d'un moyen selon l'une des revendications 1 à 12 comme revêtement hydrophile permanente pour des structures bidimensionnelles poreuses
- à base de fibres ou filaments, films ou mousses de polyoléfine,
- à base de fibres ou filaments de polyester ou de film de polyester, ou
- à base de polyuréthane.

14. Utilisation d'un moyen selon l'une des revendications 1 à 12 sous une forme non diluée en tant que revêtement thermofusible.

15. Utilisation d'un moyen selon l'une des revendications 1 à 12 sous forme diluée en tant que flotte aqueuse ou contenant des solvants.

16. Utilisation d'un moyen selon l'une des revendications 1 à 12 en tant que préparation de filature pour des fibres et des filaments qui sont traités plus tard pour former des structures bidimensionnelles poreuses.

17. Utilisation selon la revendication 13 ou 16, **caractérisé en ce que** la structure bidimensionnelle forme la couche de couverture ou la couche intermédiaire d'un article d'absorption.

18. Utilisation selon la revendication 13, **caractérisé en ce que** la structure bidimensionnelle poreuse est revêtue avec 0,1 à 5 % en poids du moyen.
